# FASCICULE DE BREVET EUROPEEN

(11) **EP 1 687 471 B1**
(45) Date de publication et mention de la délivrance du brevet: **21.05.2008**
(21) Numéro de dépôt: 04805560.2
(22) Date de dépôt: 25.11.2004
(51) Int. Cl.: D02G 3/36

(54) **FIL COMPOSITE COMPRENANT UN FIL CONTINU ET UNE MATRICE COMPRENANT UN POLYM RE MOUSSE**
VERBUNDGARN AUS FILAMENTGARN UND MATRIX AUS SCHAUMSTOFF
COMPOSITE YARN COMPRISING A FILAMENT YARN AND A MATRIX COMPRISING A FOAMED POLYMER

(30) Priorité: 25.11.2003 FR 0313813
(43) Date de publication de la demande: 09.08.2006
(73) Titulaire: Chavanoz Industrie, 38230 Chavanoz (FR)
(72) Inventeur: POLLET, Laurence, F-69001 Lyon (FR); DUCRU, Violaine, F-69007 Lyon (FR); VERAN, Stéphane, F-73100 Aix-Les-Bains (FR); PAJOT, Anthony, F-38460 Cremieu (FR); LAMBOUR, Stéphanie, F-69003 Lyon (FR)
(74) Mandataire: Schouller, Jean-Philippe
(86) Numéro de dépôt international: PCT/FR2004/003032
(87) Numéro de publication internationale: WO 2005/052232

(56) Documents cités:
- FR-A- 2 834 302
- GB-A- 2 032 483
- US-A- 3 551 280
- US-A- 3 761 346
- US-A- 3 785 919
- US-A- 4 265 972

## Description

La présente invention concerne un fil composite à usage technique ou industriel, pouvant être assemblé en tous types de structures textiles, notamment nappes textiles appropriées, pour répondre à toutes applications ou spécifications particulières, par exemple pour la fabrication de stores ou rideaux.

De manière générale on connaît déjà, des fils composites techniques, comprenant :
- une âme comportant un fil continu, notamment en matériau inorganique comme le verre, ou organique comme le polyester, le polyamide, l'alcool de polyvinyle, et
- une gaine ou enveloppe comportant une matrice, constituée par au moins un matériau polymère chloré, par exemple un polychlorure de vinyle (PVC), une charge minérale ignifugeante incorporée et distribuée dans ladite matrice, et un plastifiant.

Préférentiellement, mais de manière non exclusive, un tel fil peut être obtenu par enduction en une ou deux couches, de l'âme avec un plastisol comprenant le matériau polymère chloré, par exemple du polychlorure de vinyle, et le plastifiant, puis par gélification du plastisol autour de l'âme.

Les tissus techniques obtenus avec de tels fils sont soumis à des exigences de comportement au feu, définies par des réglementations et/ou procédures d'homologation ou autorisation, nationales ou internationales.

Différentes tentatives ont été faîtes pour améliorer intrinsèquement le comportement au feu de ces fils composites, par exemple en utilisant des plastifiants particuliers, comme des phosphates organiques. Malheureusement, l'utilisation de tels plastifiants détériore les caractéristiques de mise en oeuvre (souplesse, pouvoir glissant, etc...) de ces fils, ce qui nuit à leur tissage postérieur, et rend ce dernier plus difficile. Par ailleurs, l'incorporation de tels plastifiants augmente l'indice de fumée.

Les charges ignifugeantes utilisées de-façon classique dans le PVC ne permettent pas d'améliorer le comportement anti-feu, sans altérer les autres propriétés du fil, notamment mécaniques et il n'est pas possible, non plus, d'augmenter de manière significative la proportion pondérale de la charge ignifugeante, sauf à détériorer comme précédemment les caractéristiques de mise en oeuvre du fil composite.

Ces fils en fonction de leur mise en oeuvre ultérieure, notamment pour la fabrication de textiles techniques doivent avoir des propriétés mécaniques particulières permettant leur tissage dans des conditions satisfaisantes, par exemple résister aux frottements, à la traction et par exemple ne pas défibriller à la coupe, et également l'obtention de tissus répondant aux spécifications exigées pour les textiles finaux par exemple des propriétés d'occultation de la lumière donc d'opacité des fibres et de résistance aux intempéries lorsque ces textiles seront utilisés en aménagement extérieur d'immeubles par exemple à titre de stores, mais également de densité, leur mise en place et leur manipulation étant facilitée si leur poids est diminué.

Concernant la résistance mécanique aux frottements on citera par exemple le dégainage, l'âme du fil n'étant pas uniformément répartie dans la gaine polymère sous l'effet d'un frottement celle-ci peut sortir de la gaine, et les ruptures de fibres constitutives de l'âme celles-ci pouvant du fait de leur contact entre elles se rompre par frottement répétés.

Ces problèmes de résistance mécaniques ont en partie été résolu par le fil composite décrit dans la demande de brevet n° FR 2 834 302 qui décrit un fil composite constitué de fibres réparties uniformément dans un matériau polymère.

Ce fil composite ignifugé enduit, avec une âme de verre uniformément répartie dans le matériau polymère présente de meilleures propriétés mécaniques que le fil obtenu par l'art antérieur. La résistance à la traction est augmentée de 25% et le fil ne dégaine plus et le fil ainsi obtenu ne défibrille pas à la coupe car les fibres constituant l'âme de verre sont tenues par le matériau polymère.

L'âme de verre dispersée uniformément dans le matériau polymère se comporte comme une charge facilitant la dissipation de chaleur. Le comportement au feu est alors intrinsèquement amélioré et permet de diminuer le taux de charges ignifugeantes dans le fil.

L'âme de verre étant uniformément répartie dans le matériau polymère, elle est également mieux protégée des intempéries par suppression des remontées capillaires.

On obtient également un fil ou crin qui comprend du verre jusqu'à son extrémité.

Cependant pour obtenir les propriétés opacifiantes requises par l'utilisation finale des textiles obtenus par tissage, des charges opacifiantes doivent être utilisées, les charges opacifiantes classiquement utilisées sont par exemple le sulfure de zinc, le carbonate de calcium ou le dioxyde de titane.

Ces charges opacifiantes sont intrinsèquement abrasives lorsqu'elles sont en contact avec les fibres constitutives de l'âme et peuvent provoquer la rupture de ces fibres, notamment lors de la mise en oeuvre par tissage des fils composites ou de la manipulation des textiles.

La présente invention permet de limiter voire de supprimer l'utilisation des charges opacifiantes dans les matériaux polymères utilisés pour le fabrication de ces fils composites.

On connaît de GB2032483 un procédé d'obtention d'un textile à partir d'un fil, tissé ou non tissé, ledit fil comportant un agent moussant qui est activé par chauffage après tissage ainsi que la réticulation complète, pour obtenir un textile, dont les fibres sont liées en raison de l'applatissement par calandrage qui est effectué après le moussage. Ce procédé outre qu'il oblige à des opérations de traitement du textile obtenu ne permet pas d'obtenir un fil dont les fibres soient réparties uniformément dans la matrice constituée autour des fibres.

La présente invention permet de résoudre les problèmes de l'art antérieur et a pour objet un fil composite comprenant un fil continu en un matériau inorganique ou organique et une matrice en matériau polymère comprenant au moins un polymère moussé, ledit fil continu étant revêtu, enduit, extrudé ou incorporé dans ladite matrice en matériau polymère, ou les fibres constitutives du fil sont réparties uniformément dans la matrice en matériau polymère moussé.

On entend par fil revêtu, enduit, extrudé ou incorporé dans une matrice en matériau polymère tout fil recouvert ou noyé dans une matrice en matériau polymère susceptible d'être obtenu par trempage, extrusion, enduction, coextrusion des fibres et de la matrice, mélange des fibres suivi d'une fusion d'une partie des fibres, co-filature suivie d'une fusion et tout autre procédé industrialisable susceptible de permettre l'obtention d'un fil composite selon l'invention.

On entend par polymère moussé un polymère obtenu par la mise en oeuvre d'un matériau polymère comportant un système moussant incorporé et distribué dans ladite matrice et permettant d'obtenir un matériau expansé ou microcellulaire.

Le système moussant peut être un système chimique ou un système mécanique.

Parmi les systèmes chimique on peut citer par exemple les systèmes comportant un agent gonflant qui peut être associé à un activateur. L'agent gonflant peut être une azodicarbonamide ou une p,p'-oxybis(benzenesulfonhydrazide). L'activateur peut être un métal de transition, par exemple le zinc, une amine, une amide ou du glycol, en association avec de l'azodicarbonamide. L'activateur peut être de l'oxyde de zinc, du chlorure de fer ou de l'urée en association avec la p,p'-oxybis(benzenesulfonhydrazide).

Parmi les sytèmes mécaniques on peut citer par exemple les systèmes où la préparation polymèrique est soumise à un cisaillement permettant l'incorporation d'air. Pour stabiliser la préparation polymèrique moussée, on peut ajouter un stabilisateur de mousse. Ce stabilisateur de mousse peut être, de façon non exclusive, un silicone.

La présente invention concerne ainsi un fil composite selon la présente invention caractérisé en ce que le polymère est moussé par la mise en oeuvre d'un système moussant chimique.

Elle concerne également ledit fil composite caractérisé en ce que le polymère est moussé par la mise en oeuvre d'un système moussant mécanique.

La mousse obtenue dans le matériau polymère permet d'opacifier ce dernier sans altérer les propriétés mécaniques de l'âme de verre uniformément répartie dans le matériau polymère.

L'utilisation d'un matériau polymère moussé, c'est-à-dire comportant un système moussant, comme matériau constitutif de l'âme permet d'obtenir un fil ayant les mêmes propriétés vis-à-vis de la lumière que lorsque des charges opacifiantes telles que précédemment citées, sont incorporées, c'est à dire que les fibres constitutives du fil continu sont masquées et ne conduisent plus la lumière.

De façon surprenante et inattendue, les propriétés mécaniques sont également améliorées par l'utilisation d'un matériau polymère comportant un système moussant incorporé et distribué dans ladite matrice.

Le fil continu est lui-même constitué par un ou plusieurs filaments continus ou fibres. Lorsque le fil est d'origine naturelle on obtient un fil continu par torsion des fibres, c'est-à-dire par filage. Sa nature chimique peut être organique, d'origine synthétique et il peut être constitué de toute matière plastique filable par exemple les polyoléfines, les polyesters, les polyamides, les polyvinyles, les acryliques, organique d'origine naturelle comme le lin ou le coton, ou inorganique, par exemple en verre ou silice, étant entendu que la température de fusion des fibres doit être supérieure à celle de mise en oeuvre du matériau polymère de la matrice.

La présente invention concerne également un fil composite selon l'invention caractérisé en ce que le matériau inorganique constitutif des fibres du fil continu est choisi dans le groupe constitué par le verre ou la silice.

La présente invention concerne également un fil composite selon l'invention caractérisé en ce que le matériau organique d'origine synthétique constitutif des fibres du fil continu est choisi dans le groupe constitué par les polyoléfines, les polyesters, les polyamides, les polyvinyles, les acryliques.

La présente invention concerne également un fil composite selon l'invention caractérisé en ce que le matériau organique d'origine naturelle constitutif des fibres du fil continu est choisi dans le groupe constitué par le lin ou le coton

Elle concerne également un fil composite selon l'invention caractérisé en ce que les fibres constitutives du fil continu sont réparties uniformément dans la matrice constituée en matériau polymère.

Elle concerne également un fil composite caractérisé en ce qu'il comprend une âme en un fil composite selon l'invention, revêtue, enduite, extrudée ou incorporée dans une seconde matrice en matériau polymère constituée autour de l'âme.

Selon l'invention le matériau polymère constitutif de la matrice de l'âme et celui de la seconde matrice constituée autour de l'âme sont de nature identique ou différente.

Selon l'invention le matériau polymère de la seconde matrice constituée autour de l'âme peut être moussé , c'est-à-dire comporter un système moussant identique ou différent de celui utilisé dans le matériau polymère constitutif-de la matrice de l'âme.

Dans une variante il peut être non moussé, c'est-à-dire ne comporter aucun système moussant et cela independamment du fait qu'il soit de nature identique ou différente de celle du matériau constitutif de la matrice de l'âme.

Dans une variante de réalisation, le matériau polymère de la seconde matrice constituée autour de l'âme est moussé.

A titre de matériau polymère, on peut utiliser des polymères chlorés, des silicones, des polyuréthanes, des acryliques, des polyoléfines, des copolymères ethylène-vinyle acétate (EVA,) des terpolymères éthylène propylène diène monomère (EPDM), du poly(méthacrylate de méthyle) (PMMA), du polytétrafluoroéthylène (PTFE), lesdits polymères étant susceptibles d'être mis en oeuvre sous forme de plastisol ou à l'état fondu en fonction du procédé retenu.

A titre de matériau polymère chloré, on peut utiliser conformément à l'invention, toute résine PVC susceptible d'être plastifiée, et notamment pouvant être de ce fait mise en oeuvre sous forme de plastisol.

Par matériau polymère chloré, on entend, ou un polymère chloré pur ou un copolymère de chlorure de vinyle copolymérisé avec d'autres monomères, ou encore un polymère chloré qui est allié avec d'autres polymères.

Parmi les monomères qui peuvent être copolymérisés avec le chlorure de vinyle, on citera notamment des oléfines comme par exemple l'éthylène, des esters vinyliques d'acides carboxyliques saturés, comme l'acétate de vinyle, le butyrate de vinyle ou les maléates; des dérivés vinyliques halogénés comme, par exemple, le chlorure de vinylidène, des esters d'acide acrylique ou méthacrylique comme l'acrylate de butyle.

A titre de polymère chloré, on citera par exemple le polychlorure de vinyle mais aussi les PVC surchlorés, les polychlorures de vinylidène et les polyoléfines chlorées.

De manière préférentielle, mais non exclusive, le matériau polymère chloré selon la présente invention a une teneur pondérale en halogène comprise entre 40 et 70 %.

A titre de matériau polymère siliconé, on peut utiliser selon l'invention les organopolysiloxanes et plus particulièrement les résines et élastomères de polysiloxane avec ou sans diluant.

A titre de matériau polymère polyuréthane, on peut utiliser selon l'invention tout matériau constitué d'une chaîne hydrocarbonée comportant le motif uréthane ou -NHCOO-.

L'invention concerne ainsi un fil composite selon l'invention caractérisé en ce que le matériau polymère d'une ou des deux matrices est choisi parmi les polymères chlorés.

L'invention concerne ainsi également un fil composite selon l'invention caractérisé en ce que le matériau polymère d'une ou des deux matrices est choisi dans le groupe constitué par le polychlorure de vinyle, les PVC surchlorés, les polychlorures de vinylidène et les polyoléfines chlorées.

Elle concerne ainsi également un fil composite selon l'invention caractérisé en ce que le matériau polymère d'une ou des deux matrices est choisi parmi les acryliques.

Elle concerne ainsi également un fil composite selon l'invention caractérisé en ce que le matériau polymère d'une ou des deux matrices est choisi parmi les polyoléfines.

Elle concerne ainsi également un fil composite selon l'invention caractérisé en ce que le matériau polymère d'une ou des deux matrices est choisi parmi les organopolysiloxanes.

L'invention concerne ainsi également un fil composite selon l'invention caractérisé en ce que le matériau polymère d'une ou des deux matrices est choisi parmi les polyuréthanes.

Pour satisfaire certaines exigences en matière de résistance au feu une charge ignifugeante peut être additionnée au matériau polymère, cette charge ignifugeante peut être choisie dans le groupe constitué par le borate de zinc, l'hydroxyde d'aluminium, le trioxyde d'antimoine et l'hydroxystannate de zinc, les composés de molybdène, les dérivés halogènés, les composés à halogènes actifs, les composés phosphorés et les systèmes intumescents.

L'invention concerne ainsi également un fil composite selon l'invention, caractérisé en ce qu'il comprend en outre une charge ignifugeante choisie dans le groupe constitué par le borate de zinc, l'hydroxyde d'aluminium, le trioxyde d'antimoine et l'hydroxystannate de zinc

D'autres charges peuvent être incorporées et distribuées dans le matériau polymère, en plus de la charge ignifugeante, par exemple une charge pigmentaire, de la silice, du talc, des billes de verre et/ou une charge stabilisante. En pareil cas, la composition pondérale totale du fil composite, en matières inorganiques, se trouve évidemment modifiée ou affectée.

Les fils composites selon l'invention qu'ils constituent un fil composite primaire qui servira d'âme à un fil composite comprenant une seconde matrice en matériau polymère ou qu'ils soient constitués simplement d'une âme en fil continu en un matériau inorganique ou organique, et d'une matrice en un matériau polymère comprenant au moins un polymère moussé peuvent être obtenu par enduction ou extrusion.

Lorsque lesdits fils composites sont obtenus par enduction, ladite enduction est susceptible d'être effectuée avec une préparation liquide de monomère ou de polymère, par exemple une préparation liquide de polymère obtenue par fusion d'un polymère ou par dispersion, par exemple sous forme de plastisol, et par exemple une préparation liquide de monomère constituée d'un monomère liquide qui polymérisera sous l'effet de la chaleur ou par irradiation, par exemple irradiation U.V..

Dans le cas de l'utilisation de plastisol, il demeure possible de recourir à des plastifiants traditionnels, par exemple comprenant au moins un phtalate, et par conséquent de ne pas compromettre les propriétés de mise en oeuvre du fil, vis-à-vis de son tissage ultérieur.

Lorsque lesdits fils composites sont obtenus par extrusion, ladite extrusion est susceptible d'être effectuée avec des polymères à l'état fondu susceptibles d'être mis en oeuvre par extrusion.

L'invention concerne un procédé de fabrication d'un fil composite selon l'invention, caractérisé en ce qu'on soumet un fil continu, obtenu par filature de fibres en un matériau organique ou inorganique ou de fibres naturelles à une enduction par un matériau polymère comportant un système moussant.

Elle concerne également en outre un procédé de fabrication d'un fil composite selon l'invention, caractérisé en ce qu'on soumet un fil continu, obtenu par filature de fibres en un matériau organique ou inorganique ou de fibres naturelles à une enduction par un matériau polymère comportant un système moussant, puis à une deuxième étape d'enduction par un matériau polymère comportant ou ne comportant pas de système moussant.
-- Elle concerne également en outre un procédé de fabrication d'un fil composite selon l'invention, caractérisé en ce qu'on soumet un fil continu, obtenu par filature de fibres en un matériau organique ou inorganique ou de fibres naturelles à une enduction par un matériau polymère comportant un système moussant, puis à une étape d'extrusion dans un matériau polymère comportant ou ne comportant pas de système moussant.

L'invention concerne un procédé de fabrication d'un fil composite selon l'invention, caractérisé en ce qu'on soumet un fil continu, obtenu par filature de fibres en un matériau organique ou inorganique ou de fibres naturelles à une extrusion dans un matériau polymère comportant un système moussant.

Elle concerne également en outre un procédé de fabrication d'un fil composite selon l'invention, caractérisé en ce qu'on soumet un fil continu, obtenu par filature de fibres en un matériau organique ou inorganique ou de fibres naturelles à une extrusion dans un matériau polymère comportant un système moussant, puis à une deuxième étape d'enduction par un matériau polymère comportant ou ne comportant pas de système moussant.

Elle concerne également en outre un procédé de fabrication d'un fil composite selon l'invention, caractérisé en ce qu'on soumet un fil continu, obtenu par filature de fibres en un matériau organique ou inorganique ou de fibres naturelles à une extrusion dans un matériau polymère comportant un système moussant, puis à une deuxième étape d'extrusion dans un matériau polymère comportant ou ne comportant pas de système moussant.

L'invention concerne également le procédé de fabrication d'un fil composite caractérisé en ce qu'on soumet un fil continu, obtenu par filature de fibres en un matériau organique ou inorganique ou de fibres naturelles, à un procédé d'ouverture mécanique du fil permettant la séparation desdites fibres, simultanément ou préalablement à son enduction par un matériau polymère comportant un système moussant.

L'invention concerne également le procédé de fabrication d'un fil composite caractérisé en ce qu'on soumet un fil continu, obtenu par filature de fibres en un matériau organique ou inorganique ou de fibres naturelles, à un procédé d'ouverture mécanique du fil permettant la séparation desdites fibres, simultanément ou préalablement à son extrusion dans un matériau polymère comportant un système moussant.

Elle concerne en outre le procédé de fabrication d'un fil composite caractérisé en ce qu'on soumet un fil continu, obtenu par filature de fibres en un matériau organique ou inorganique ou de fibres naturelles, à un procédé d'ouverture mécanique du fil permettant la séparation desdites fibres, simultanément ou préalablement à une enduction primaire avec une préparation liquide de monomère ou de polymère à l'état liquide comportant un système moussant, ou préalablement à son extrusion dans un matériau polymère comportant un système moussant, et en ce qu'on soumet le fil composite obtenu à un seconde enduction avec une préparation liquide de monomère ou de polymère.

Elle concerne en outre le procédé de fabrication d'un fil composite caractérisé en ce qu'on soumet un fil continu, obtenu par filature de fibres en un matériau organique ou inorganique ou de fibres naturelles, à un procédé d'ouverture mécanique du fil permettant la séparation desdites fibres, simultanément ou préalablement à une enduction primaire avec une préparation liquide de monomère ou de polymère à l'état liquide comportant un système moussant, ou préalablement à son extrusion dans un matériau polymère comportant un système moussant,et en ce qu'on soumet le fil composite obtenu à une extrusion dans un matériau polymère.

Par ouverture mécanique on entend tout procédé permettant simultanèment ou préalablement à l'enduction l'ouverture des fibres tels que le dérompage, par application d'un jet d'air, d'un jet d'eau, d'un traitement par ultra-sons, l'application d'une pression mécanique, par exemple un écrasement du fil, le ralentissement relatif du déroulement des fibres et/ou tout autre procédé connu de l'homme de l'art et applicable, permettant d'écarter les fibres pour permettre la pénétration du matériau polymère à l'intérieur des fibres constitutives dudit fil. Cette ouverture mécanique peut éventuellement être complétée par un dispositif permettant de « forcer » la pénétration du matériau polymère entre les fibres par exemple avec des dispositifs de guidage dudit matériau polymère, d'un jet de matériau polymère, de buses voire de l'utilisation d'un système de pressage sur les fibres.

Le fil obtenu est opaque et le tissu obtenu par le tissage de ce fil à une efficacité de filtration de la lumière importante sans utilisation de charge opacifiante.

Les propriétés mécaniques sont également améliorées par l'utilisation d'un matériau polymère moussé. La résistance à la traction est améliorée par rapport au fils composites précédemment décrits. On- améliore également la résistance au dégainage de 100%.

Le gaz produit lors du moussage du matériau polymère est principalement de l'azote, les propriétés anti-feu ne sont donc pas altérées par ce procédé.

Le fil composite obtenu selon la présente invention, est également plus léger, pour un diamètre donné, que les fils précédemment décrits et fabriqués ainsi, pour un même pouvoir couvrant, le tissu produit à partir du fil décrit dans la présente invention est plus léger.

De la même façon, pour un même poids, on obtient un fil de diamètre supérieur, donc un tissu avec un meilleur pouvoir couvrant.

Les tableaux comparatifs suivants permettent d'illustrer l'ensemble de ces propriétés, en comparaison avec des fils précédemment décrits et fabriqués.

Les propriétés d'opacification des matériaux polymères moussés ont été vérifiées par photographie notamment. II a été observé que lorque le fil est constitué d'une âme dans laquelle les fibres sont uniformément réparties dans la matrice polymère, en utilisant un matériau polymère comportant un système moussant, les fibres ne sont plus visibles et le résultat est comparable à celui obtenu en ajoutant une charge opacifiante comm le sulfure de zinc et le dioxyde de titane.

Les mesures de transparence et ou filtration de la lumière sont également comparables

La figure 1, représente en coupe le fil selon l'invention. On observe la répartition homogène des fibres 1 dans la préparatrion de matériau polymère 2 appliquée à l'état liquide et refroidie ou polymérisée et moussée après application. On observe la répartition régulière des bulles 3 entre les fibres.

La figure 2 représente en coupe le fil de la figure 1 après enduction par une enduction secondaire 4 ou 4', régulièrement répartie autour du fil compositite selon l'invention. L'enduction secondaire peut être effectuée avec un matériau polymère ne comportant pas d'agent moussant, on obtient la couche 4 . L'enduction peut être effectuée avec un matériau polymère comportant un agent moussant, on obtient la couche 4', comportant des bulles 3'.

Dans les tableaux suivants le fil de référence est un fil obtenu par enduction classique, le fil dont les fibres sont uniformément réparties dans la matrice polymère est obtenu par un procédé comportant l'ouverture du fil avant enduction.

**Tableau 1 :**

| | Titre (Tex) | Résistance à la rupture (N) | Cycles avant rupture | Diamètre fil (µm) |
|---|---|---|---|---|
| Fil de référence | 97,0 | 26,9 | 18 | 300 |
| Fil dont les fibres sont uniformément réparties dans la matrice | 96,9 | 33,6 | 81 | 320 |
| Fil dont les fibres sont uniformément réparties dans la matrice, moussé | 96,8 | 38,3 | 154 | 335 |

Selon les résultats obtenus et rassemblés dans le tableau ci-dessus, on observe que le diamètre et la résistance à la traction sont augmentés par l'enduction par une préparation polymère comportant un système moussant.

**Tableau 2 :**

| | Titre fil de verre (Tex) | Titre fil enduit (Tex) | Diamètre fil (µm) | Résistance à la rupture (N) | Cycles avant rupture |
|---|---|---|---|---|---|
| Fil de référence | 34.0 | 93.7 | 300 | 26.9 | 18 |
| Fil dont les fibres sont uniformément réparties dans la matrice, moussé | 34.0 | 101 | 408 | 38.9 | 87 |

Selon les résultats obtenus, on observe 36 % de gain de diamètre pour un poids pratiquement identique.

Le fil standard de diamètre 400 µm a un poids de 165 tex : gain de poids 39%.

Le fil standard de diamètre 350 µm a un poids de 115 tex. Le fil obtenu selon l'invention pour ce diamètre a un poids de 79 tex : gain de poids de 31 %.

On peut obtenir des résultats similaires sur toute la gamme de titres et de diamètres quelque soit la matière première.

Les tests effectués ont permis de mettre en évidence que le fil selon l'invention, obtenu par la procédé décrit permet d'atteindre des classements feu M1B1 sans charge ignifugeante dans la couche interne.Les exemples suivants permettent d'illustrer l'invention.dans le cas d'un procédé par enduction.

Par enduction selon le procédé de l'invention d'un fil minéral/fibre de verre continue/silionne, pour obtenir un fil dont les fibres constitutives dudit fil continu sont uniformément réparties dans la matrice, c'est à dire en soumettant le fil à une ouverture mécanique par dérompage simultanément ou préalablement à l'enduction par une préparation liquide de polymère comportant un système moussant on obtient un fil composite enduit selon l'invention.

La formulation d'enduction est définie par une viscosité comprise entre 500 et 3000 mPa.s et de préférence entre 1000 et 1500 mPa.s, mesurée à 25°C avec un viscosimètre Brookfield RVT à 20tr/min, broche 4.

L'enduction est effectuée avec une formulation comportant les produits suivants :
Matrice comprenant un polymère moussé :
   Résine PVC 60 %
   DINP 26.4%
   Plastifiant secondaire 6%
   Stabilisant thermique I 2%
   Stabilisant thermique II 3%
   Abaisseur de viscosité 1%
   Agent gonflant azodicarbonamide 0.6%
   Kicker 1%
Seconde matrice en matériau polymère constituée autour de l'âme :
   Résine PVC 45 %
   Résine PVC extender 15%
   DINP 22%
   Stabilisant thermique 2%
   Agent mouillant 0.5%
   Abaisseur de viscosité 1%
   Silicone 0.5%
   Charge opacifiante 1%
   Charges ignifugeantes 10%
   Diluant 3%

Un fil composite selon la présente invention peut être intégré dans toutes structures textiles, ou assemblé selon toutes structures textiles requises, bidimensionnelles (nappes, tissus, etc... ) ou tridimensionnelles (tresses par exemple).

Le fil composite peut tout d'abord être coupé et divisé en fils élémentaires, pouvant être entremêlés et fixés les uns aux autres, sous forme de structures textiles non tissées, mats par exemple. La fixation des fils élémentaires entremêlés peut être obtenue par imprégnation avec une substance adhésive appropriée, ou encore par thermo-fusion du matériau polymère de la gaine.

Le fil composite peut ensuite être assemblé sur lui-même, dans toutes structures textiles tricotées appropriées, mais il peut être assemblé avec d'autres fils, selon la présente invention ou non, pour constituer différentes structures bidimensionnelles ou tridimensionnelles ; dans ce dernier cas, il peut s'agir de grilles dans lesquelles les fils selon la présente invention sont entrecroisés et fixés avec d'autres fils, selon la présente invention ou non, et de tissus, dans lesquels les fils composites selon l'invention sont tissés avec d'autres fils de chaîne et/ou trame, également selon l'invention ou non.

Une application toute particulière de la présente invention concerne l'obtention de tissus techniques, destinés à la réalisation ou fabrication de stores ou rideaux tant intérieurs qu'extérieurs.

## Revendications

1. Fil composite comprenant un fil continu en un matériau inorganique ou organique et une matrice en matériau polymère (2) comprenant au moins un polymère moussé, ledit fil continu étant revêtu, enduit, extrudé ou incorporé dans ladite matrice en matériau polymère (2), **caractérisé en ce que** les fibres (1) constitutives du fil continu sont réparties uniformément dans la matrice en matériau polymère (2).

2. Fil composite selon la revendication 1, **caractérisé en ce que** le polymère est moussé par la mise en oeuvre d'un système moussant chimique.

3. Fil composite selon l'une quelconque des revendications précédentes, **caractérisé en ce que** le polymère est moussé par la mise en oeuvre d'un système moussant mécanique.

4. Fil composite selon l'une quelconque des revendications précédentes, **caractérisé en ce que** le matériau inorganique constitutif des fibres (1) du fil continu est choisi dans le groupe constitué le verre ou la silice.

5. Fil composite selon l'une quelconque des revendications précédentes, **caractérisé en ce que** le matériau organique d'origine synthétique constitutif des fibres (1) du fil continu est choisi dans le groupe constitué par les polyoléfines, les polyesters, les polyamides, les polyvinyles, les acryliques.

6. Fil composite selon l'une quelconque des revendications précédentes, **caractérisé en ce que** le matériau organique d'origine naturelle constitutif des fibres (1) du fil continu est choisi dans le groupe constitué par le lin ou le coton

7. Fil composite selon l'une quelconque des revendications précédentes, **caractérisé en ce qu'**il comprend une âme en un fil composite selon l'une quelconque des revendications précédentes, revêtue, enduite, extrudée ou incorporée dans une seconde matrice (4 ou 4') en matériau polymère, constituée autour de l'âme.

8. Fil composite selon la revendication 7, **caractérisé en ce que** le matériau polymère (2) constitutif de la matrice de l'âme et celui de la seconde matrice (4 ou 4') constituée autour de l'âme sont de nature identique ou différente.

9. Fil composite selon l'une quelconque des revendications précédentes, **caractérisé en ce que** le matériau polymère d'une ou des deux matrices est choisi parmi les polymères chlorés.

10. Fil composite selon l'une quelconque des revendications précédentes, **caractérisé en ce que** le matériau polymère d'une ou des deux matrices est choisi dans le groupe constitué par le polychlorure de vinyle, les PVC surchlorés, les polychlorures de vinylidène et les polyoléfines chlorées.

11. Fil composite selon l'une quelconque des revendications précédentes, **caractérisé en ce que** le matériau polymère d'une ou des deux matrices est choisi parmi les organopolysiloxanes.

12. Fil composite selon l'une quelconque des revendications précédentes, **caractérisé en ce que** le matériau polymère d'une ou des deux matrices est choisi parmi les polyuréthanes.

13. Fil composite selon l'une quelconque des revendications précédentes, **caractérisé en ce que** le matériau polymère d'une ou des deux matrices est choisi parmi les polyoléfines.

14. Fil composite selon l'une quelconque des revendications précédentes, **caractérisé en ce que** le matériau polymère d'une ou des deux matrices est choisi dans le groupe constitué par les acryliques, le polymethacrylate de méthyle (PMMA) ou le polytetrafluoroéthylène (PTFE).

15. Fil composite selon l'une quelconque des revendications précédentes, **caractérisé en ce qu'**il comprend en outre une charge ignifugeante est choisie parmi le groupe constitué par le borate de zinc, l'hydroxyde d'aluminium, le trioxyde d'antimoine et l'hydroxystannate de zinc

16. Procédé de fabrication d'un fil composite, **caractérisé en ce qu'**on soumet un fil continu, obtenu par filature de fibres en un matériau organique ou inorganique ou de fibres naturelles à un procédé d'ouverture mécanique du fil permettant la séparation desdites fibres (1), simultanément ou préalablement à une enduction par un matériau polymère (2) comportant un système moussant.

17. Procédé de fabrication d'un fil composite, **caractérisé en ce qu'**on soumet un fil continu, obtenu par filature de fibres en un matériau organique ou inorganique ou de fibres naturelles à un procédé d'ouverture mécanique du fil permettant la séparation desdites fibres (1), simultanément ou préalablement à une enduction par un matériau polymère (2) comportant un système moussant, puis à une deuxième étape d'enduction ou d'extrusion par ou dans un matériau polymère comportant ou ne comportant pas de système moussant.

18. Procédé de fabrication d'un fil composite, **caractérisé en ce qu'**on soumet un fil continu, obtenu par filature de fibres en un matériau organique ou inorganique ou de fibres naturelles à un procédé d'ouverture mécanique du fil permettant la séparation desdites fibres (1), simultanément ou préalablement à une extrusion dans un matériau polymère (2) comportant un système moussant.

19. Procédé de fabrication d'un fil composite, **caractérisé en ce qu'**on soumet un fil continu, obtenu par filature de fibres en un matériau organique ou inorganique ou de fibres naturelles à un procédé d'ouverture mécanique du fil permettant la séparation desdites fibres (1), simultanément ou préalablement à une extrusion dans un matériau polymère (2) comportant un système moussant, puis à une deuxième étape d'enduction ou d'extrusion par ou dans un matériau polymère comportant ou ne comportant pas de système moussant.

20. Procédé de fabrication d'un fil composite **caractérisé en ce qu'**on soumet un fil continu, obtenu par filature de fibres en un matériau organique ou inorganique ou de fibres naturelles, à un procédé d'ouverture mécanique du fil permettant la séparation desdites fibres (1), simultanément ou préalablement à une enduction primaire avec une préparation liquide de monomère ou de polymère à l'état liquide comportant un système moussant, ou préalablement à son extrusion dans un matériau polymère (2) comportant un système moussant, et **en ce qu'**on soumet le fil composite obtenu à une seconde enduction ou à une extrusion par ou dans un matériau polymère comportant ou ne comportant pas de système moussant.

## Claims

1. Composite yarn comprising a filament yarn made of inorganic or organic material and a matrix made of polymeric material (2) comprising at least one foamed polymer, said filament yarn being covered, coated, extruded or incorporated in said matrix made of polymeric material (2), **characterized in that** the fibers (1) forming the filament yarn are uniformly distributed in the matrix made of polymeric material.

2. Composite yarn according to Claim 1, **characterized in that** the polymer is foamed by employing a chemical foaming system.

3. Composite yarn according to either of the preceding claims, **characterized in that** the polymer is foamed by employing a mechanical foaming system.

4. Composite yarn according to any one of the preceding claims, **characterized in that** the inorganic material constituting the fibers (1) of the filament yarn is chosen from the group consisting of glass or silica.

5. Composite yarn according to any one of the preceding claims, **characterized in that** the organic material of synthetic origin constituting the fibers (1) of the filament yarn is chosen from the group consisting of polyolefins, polyesters, polyamides, polyvinyls and acrylics.

6. Composite yarn according to any one of the preceding claims, **characterized in that** the organic material of natural origin constituting the fibers (1) of the filament yarn is chosen from the group consisting of flax or cotton.

7. Composite yarn according to any one of the preceding claims, **characterized in that** it comprises a core made of a composite yarn according to any one of the preceding claims, covered, coated, extruded or incorporated in a second matrix (4 or 4') made of polymeric material formed around the core.

8. Composite yarn according to Claim 7, **characterized in that** the polymeric material (2) constituting the matrix of the core and that of the second matrix (4 or 4') formed around the core, are of an identical or different nature.

9. Composite yarn according to any one of the preceding claims, **characterized in that** the polymeric material of one or of the two matrices is chosen from chlorinated polymers.

10. Composite yarn according to any one of the preceding claims, **characterized in that** the polymeric material of one or of the two matrices is chosen from polyvinyl chloride, post-chlorinated PVCs, polyvinylidene chlorides and chlorinated polyolefins.

11. Composite yarn according to any one of the preceding claims, **characterized in that** the polymeric material of one or of the two matrices is chosen from organopolysiloxanes.

12. Composite yarn according to any one of the preceding claims, **characterized in that** the polymeric material of one or of the two matrices is chosen from polyurethanes.

13. Composite yarn according to any one of the preceding claims, **characterized in that** the polymeric material of one or of the two matrices is chosen from polyolefins.

14. Composite yarn according to any one of the preceding claims, **characterized in that** the polymeric material of one or of the two matrices is chosen from the group consisting of acrylics, polymethylmethacrylate (PMMA) or polytetrafluoroethylene (PTFE).

15. Composite yarn according to any one of the preceding claims, **characterized in that** it additionally includes a flame retardant filler chosen from the group consisting of zinc borate, aluminum hydroxide, antimony trioxide and zinc hydroxystannate.

16. Method for producing a composite yarn, **characterized in that** a filament yarn, obtained by spinning fibers made of an organic or inorganic material or of natural fibers, is subjected to a method for mechanically opening the yarn enabling said fibers (1) to be separated, simultaneously or prior to it being coated with a polymeric material (2) containing a foaming system.

17. Method for producing a composite yarn, **characterized in that** a filament yarn, obtained by spinning fibers made of an organic or inorganic material or of natural fibers, is subjected to a method for mechanically opening the yarn enabling said fibers (1) to be separated, simultaneously or prior to it being coated with a polymeric material (2) containing a foaming system, and then to a second step of coating with or extruding in a polymeric material containing or not containing a foaming system.

18. Method for producing a composite yarn, **characterized in that** a filament yarn, obtained by spinning fibers made of an organic or inorganic material or of natural fibers, is subjected to a method for mechanically opening the yarn enabling said fibers (1) to be separated, simultaneously or prior to it being extruded in a polymeric material (2) containing a foaming system.

19. Method for producing a composite yarn, **characterized in that** a filament yarn, obtained by spinning fibers made of an organic or inorganic material or of natural fibers, is subjected to a method for mechanically opening the yarn enabling said fibers (1) to be separated, simultaneously or prior to it being extruded in a polymeric material (2) containing a foaming system and then to a second step of coating with or extruding in a polymeric material containing or not containing a foaming system.

20. Method for producing a composite yarn, **characterized in that** a filament yarn, obtained by spinning fibers made of an organic or inorganic material or of natural fibers, is subjected to a method for mechanically opening the yarn enabling said fibers (1) to be separated, simultaneously or prior to a primary coating with a liquid preparation of a monomer or polymer in the liquid state containing a foaming system, or prior to it being extruded in a polymeric material (2) containing a foaming system, and **in that** the composite yarn obtained is subjected to a second coating with or a second extrusion in a polymeric material containing or not containing a foaming system.

## Patentansprüche

1. Verbundgarn, enthaltend ein fortlaufendes Garn aus anorganischem oder organischem Material und eine Matrix aus Polymermaterial (2), enthaltend mindestens ein geschäumtes Polymer, wobei das fortlaufende Garn in die bzw. mit der Matrix aus Polymermaterial beschichtet, bestrichen, extrudiert oder eingebettet ist, **dadurch gekennzeichnet, dass** die Fasern (1), die das fortlaufende Garn ausbilden, in der Matrix aus Polymermaterial (2) gleichmäßig verteilt sind.

2. Verbundgarn nach Anspruch 1, **dadurch gekennzeichnet, dass** das Polymer durch ein chemisches Aufschäumsystem aufgeschäumt ist.

3. Verbundgarn nach einem der vorhergehenden Ansprüche, **dadurch gekennzeichnet, dass** das Polymer durch ein mechanisches Aufschäumsystem aufgeschäumt ist.

4. Verbundgarn nach einem der vorhergehenden Ansprüche, **dadurch gekennzeichnet, dass** das anorganische Material, das die Fasern (1) des fortlaufenden Garns ausbildet, aus der Gruppe gewählt ist, die Glas oder Siliziumdioxid enthält.

5. Verbundgarn nach einem der vorhergehenden Ansprüche, **dadurch gekennzeichnet, dass** das organische Material mit synthetischem Ursprung, das die Fasern (1) des fortlaufenden Garns ausbildet, aus der Gruppe gewählt ist, die gebildet wird durch die Polyolefine, die Polyester, die Polyamide, die Polyvinyle, die Acryle.

6. Verbundgarn nach einem der vorhergehenden Ansprüche, **dadurch gekennzeichnet, dass** das organische Material mit natürlichem Ursprung, das die Faser (1) des fortlaufenden Garns ausbildet, aus der Gruppe gewählt ist, die gebildet wird durch Leinen oder Baumwolle.

7. Verbundgarn nach einem der vorhergehenden Ansprüche, **dadurch gekennzeichnet, dass** es einen Kern aus einem Verbundgarn nach einem der vorhergehenden Ansprüche enthält, der mit einer zweiten Matrix (4 oder 4') bzw. in eine zweite Matrix (4 oder 4') aus Polymermaterial, die um den Kern gebildet ist, beschichtet, bestrichen, extrudiert oder eingebettet ist.

8. Verbundgarn nach Anspruch 7, **dadurch gekennzeichnet, dass** das Polymermaterial (2), das die Matrix des Kerns ausbildet, und dasjenige der zweiten Matrix (4 oder 4'), die um den Kern gebildet ist, von gleicher Beschaffenheit oder unterschiedlicher Beschaffenheit sind.

9. Verbundgarn nach einem der vorhergehenden Ansprüche, **dadurch gekennzeichnet, dass** das Polymermaterial einer Matrix oder der beiden Matrizen aus den chlorierten Polymeren gewählt ist.

10. Verbundgarn nach einem der vorhergehenden Ansprüche, **dadurch gekennzeichnet, dass** das Polymermaterial von einer Matrix oder beiden Matrizen aus der Gruppe gewählt ist, die durch Polyvinylchlorid, die überchlorierten PVCs, Polychloride von Venyliden und chlorierte Polyolefine gebildet ist.

11. Verbundgarn nach einem der vorhergehenden Ansprüche, **dadurch gekennzeichnet, dass** das Polymermaterial von einer Matrix oder beiden Matrizen aus den Organopolysiloxanen gewählt ist.

12. Verbundgarn nach einem der vorhergehenden Ansprüche, **dadurch gekennzeichnet, dass** das Polymermaterial von einer Matrix oder beiden Matrizen aus den Polyurethanen gewählt ist.

13. Verbundgarn nach einem der vorhergehenden Ansprüche, **dadurch gekennzeichnet ,dass** das Polymermaterial von einer Matrix oder beiden Matrizen aus den Polyolefinen gewählt ist.

14. Verbundgarn nach einem der vorhergehenden Ansprüche, **dadurch gekennzeichnet, dass** das Polymermaterial von einer Matrix oder beiden Matrizen aus der Gruppe gewählt ist, die gebildet wird durch die Acryle, die Polymetacrylate von Methyl (PMMA) oder Polytretrafluorethylen (PTFE).

15. Verbundgarn nach einem der vorhergehenden Ansprüche, **dadurch gekennzeichnet, dass** es außerdem ein feuerfest machendes Füllmaterial enthält, das aus der Gruppe gewählt ist, die gebildet wird durch Zinkborat, Aluminiumhydroxyd, Antimontrioxyd und Zinkhydroxistannat.

16. Verfahren zur Herstellung eines Verbundgarns, **dadurch gekennzeichnet, dass** man ein fortlaufendes Garn, das durch Spinnen von Fasern aus einem organischen oder anorganischen Material oder natürlichen Fasern erhalten wird, einem mechanischen Öffnungsvorgang des Garns unterwirft, der die Trennung der Fasern (1) ermöglicht, gleichzeitig oder vorab zu einer Beschichtung mit einem Polymermaterial (2), das ein Schaumsystem enthält.

17. Verfahren zur Herstellung eines Verbundgarns, **dadurch gekennzeichnet, dass** man ein fortlaufendes Garn, das durch Spinnen von Fasern aus einem organischen oder anorganischen Material oder aus natürlichen Fasern erhalten wird, einem mechanischen Öffnungsvorgang des Garns unterwirft, der die Trennung der Fasern (1) ermöglicht, gleichzeitig oder vorab zu einer Beschichtung mit einem Polymermaterial (2), das ein Schaumsystem enthält, und anschließend einem zweiten Beschichtungsschritt oder Extrusionsschritt mit oder in einem Polymermaterial, das ein Schaumsystem enthält oder das kein Schaumsystem enthält.

18. Verfahren zur Herstellung eines Verbundgarns, **dadurch gekennzeichnet, dass** man ein fortlaufendes Garn, das durch Spinnen von Fasern aus einem organischen oder anorganischen Material oder aus natürlichen Fasern erhalten wird, einem mechanischen Öffnungsvorgang des Garns unterwirft, der die Trennung der Fasern (1) ermöglicht, gleichzeitig oder vorab zu einer Extrusion in einem Polymermaterial (2), das ein Schaumsystem enthält.

19. Verfahren zur Herstellung eines Verbundgarns, **dadurch gekennzeichnet, dass** man ein fortlaufendes Garn, das durch Spinnen von Fasern aus einem organischen oder anorganischen Material oder aus natürlichen Fasern erhalten wird, einem mechanischen Öffnungsvorgang des Garns unterwirft, der die Trennung der Fasern (1) ermöglicht, gleichzeitig oder vorab zu einer Extrusion in einem Polymermaterial (2), das ein Schaumsystem enthält, und anschließend einem zweiten Ummantelungsschritt oder Extrusionsschritt durch ein oder in einem Polymermaterial, das ein Schaumsystem enthält oder das kein Schaumsystem enthält.

20. Verfahren zur Herstellung eines Verbundgarns, **dadurch gekennzeichnet, dass** man ein fortlaufendes Garn, das durch Spinnen von Fasern aus einem organischen oder anorganischen Material oder aus natürlichen Fasern erhalten wird, einem mechanischen Öffnungsvorgang des Garns unterwirft, der die Trennung der Fasern (1) ermöglicht, gleichzeitig oder vorab zu einer Primärbeschichtung mit einer Flüssigzubereitung aus Monomer oder Polymer im flüssigen Zustand, die ein Schaumsystem enthält, oder vorab zu seiner Extrusion in einem Polymermaterial (2), das ein Schaumsystem enthält, und dass man das erhaltene Verbundgarn einer zweiten Beschichtung oder einer Extrusion durch oder in einem Polymermaterial unterwirft, das ein Schaumsystem enthält oder das kein Schaumsystem enthält.
